# EUROPÄISCHE PATENTSCHRIFT

(11) **EP 0 166 327 B1**
(45) Veröffentlichungstag und Bekanntmachung des Hinweises auf die Patenterteilung: **21.12.1988**
(21) Anmeldenummer: 85107381.7
(22) Anmeldetag: 14.06.1985
(51) Int. Cl.: C23C 18/28, H05K 3/18

(54) **Verfahren zur Herstellung von Leiterplatten**
Process for manufacturing printed circuit boards
Procédé de fabrication de plaques pour circuits imprimés

(30) Priorität: 26.06.1984 DE 3423457
(43) Veröffentlichungstag der Anmeldung: 02.01.1986
(73) Patentinhaber: BAYER AG, 51368 Leverkusen (DE)
(72) Erfinder: Sirinyan, Kirkor, Dr., D-5060 Bergisch Gladbach 2 (DE); Wolf, Gerhard Dieter, Dr., D-4047 Dormagen 5 (DE); von Gizycki, Ulrich, Dr., D-5090 Leverkusen 3 (DE); Merten, Rudolf, Dr., D-5090 Leverkusen (DE)

(56) Entgegenhaltungen:
- EP-A- 0 081 129
- EP-A- 0 131 195
- DE-A- 1 696 603

## Beschreibung

Gegenstand der Erfindung ist ein naßchemisches Verfahren zur Herstellung von Leiterplatten.

Es ist allgemein bekannt, daß die Abscheidung von haftfesten Metallauflagen auf den üblichen Isolierbasismaterialien eine aufwendige Vorbehandlung erfordert. So müssen beispielsweise die Basisplatten zunächst mit einer Haftvermittlerschicht versehen und anschließend mit oxidierender Flüssigkeit, vorzugsweise Chromschwefelsäure, behandelt werden, bevor die so präparierten Platten mit ionischen oder kolloidalen Edelmetallösungen aktiviert, maskiert und in handelsüblichen Metallisierungsbädern metallisiert werden.

Abgesehen von der Vielstufigkeit dieser Methoden weist diese Technik den Nachteil auf, daß eingeschleppte Chromionen die Bäder irreversibel vergiften und daß die erhaltenen Leiterplatten unbefriedigende elektrische Eigenschaften zeigen.

Es ist daher bereits vorgeschlagen worden die nichtleitenden Oberflächen von Substraten beispielsweise Basisträger von Leiterplatten, ohne oxidative Vorbehandlung mit einer Lösung oder einem Lack einer Edelmetallkomplexverbindung für die anschließende chemische Metallisierung zu aktivieren (vgl. z. B. DE-A 1 696 603 und DE-A 2 116 389)..

Diese an sich materialschonenden Aktivierungsverfahren konnten sich jedoch bislang in der Praxis nicht durchsetzen, da sie verhältnismäßig große Aktivatormengen benötigen und die in der Elektronikindustrie geforderten hohen Abzugsfestigkeiten der Metallauflagen nicht erreichen. Aus diesem Grunde wird zumindest in der erstgenannten Patentpublikation der Zusatz eines Harzes oder Kunststoffes zur Aktivatorlösung als Haftvermittler empfohlen.

Es wurde nun gefunden, daß man diese Nachteile vermeiden und auf einfache Weise zu Halbzeugen zur Herstellung von hochwertigen Leiterplatten gelangen kann, wenn man
a) die Basisplatten ohne vorherige Ätzung mit einer Lösung von 0,01-10 g/I einer Komplexverbindung von Pd, Au, Pt oder Ag mit einem konjugierten Dien, a,ß-ungesättigten Keton 4-Cyclohexen-1,2-dicarbonsäureanhydrid oder 4-Cyclohexen-1,2-dicarbonsäureimid aktiviert,
b) auf den so aktivierten Platten naßchemisch-stromlos oder kombiniert naßchemisch-stromlos/ galvanisch eine elektronisch leitfähige Metallauflage mit einer Schichtdicke von 0,05-10 µm und einer Abzugsfestigkeit nach DIN 53 494 von mindestens 25 N/25 mm aufbringt und
c) die auf diese Weise metallisierten Basisplatten, die sog. Halbzeuge, in üblicher Weise zu Leiterplatten weiterverarbeitet.

Gegenüber dem bekannten Subtraktiv-Verfahren, bei dem bis zu 70 µm starke Metallauflagen partiell mit Hilfe von Ätzlösungen herausgelöst werden müssen, weist das erfindungsgemäße Verfahren den Vorteil auf, daß man Metallschicht mit einer Dicke von nur maximal 10 µm, vorzugsweise 0,1-7,5 µm bzw. - besonders bevorzugt 0,1-5,0 µm ― herausätzen muß, was eine beträchtliche Materialersparnis zur Folge hat.

Im Vergleich zu den ebenfalls bekannten « Dünnschichtmethoden » zur Herstellung von Leiterplatten, die durch das Auflaminieren von galvanisch hergestellten Dünnschichtauflagen charakterisiert sind, zeichnet sich das neue Verfahren durch einen geringeren Arbeitsaufwand sowie verbesserte mechanische und elektrische Eigenschaften der Metallauflagen aus.

Die zur Durchführung des neuen Verfahrens benötigten Aktivatoren sind zum Teil in DE-A 3 148 280 und EPA 81 129 beschrieben bzw. nach an sich bekannten Verfahren erhältlich.

Geeignete ungesättigte Ketone zur Herstellung der Aktivatoren sind solche der Formel worin
R, und R₄ Cₗ-C₂₀-Alkyl, vorzugsweise C,-C₆-Alkyl,
R₂ und R₃ Wasserstoff oder C,-C₄-Alkyl, vorzugsweise Methyl bedeuten.
Beispielhaft seien genannt : Mesityloxid, n-Buten-3-on-2, n-Hepten-3-on-2, n-Hexen-3-on-2, n-Decen-4-on-3, 5-Chlor-penten-3-on-2, Ethylvinylketon, 3-Methyl-octen-5-on-4, 3-Methyl-penten-3-on-2, 7-Metho- xy-hepten-3-on-2.

Besonders bevorzugt sind die Palladiumkomplexe.

Das erfindungsgemäß neue Verfahren wird zweckmäßigerweise so durchgeführt, daß man Basismaterialien mit den o. a. organometallischen Verbindungen benetzt. Dies kann vornehmlich durch Besprühen mit einer leichtflüchtigen organischen Lösung der genannten Aktivatoren oder durch Tauchen in diese Medien erfolgen.

Als Lösemittel kommen vorzugsweise chlorierte Kohlenwasserstoffe wie HCCI₃, CCl₄, CH₂CI₂ und CICH=CCI₂. Alkohole wie C₂H₅OH und CH₃0H bzw. deren Gemische untereinander in Betracht.

Die so behandelten Basismaterialien werden dann, wenn erforderlich in einem Lösemittel angequollen, anschließend sensibilisiert und in einem reduktiven Metallisierungsbad ganzflächig metallisiert.

Gegebenenfalls wird darin die so erhaltene Metallauflage galvanisch bis zu einer maximalen Gesamtstärke von 10 µm verstärkt.

Danach wird das metallisierte Basismaterial, auch « Halbzeug » genannt, partiell mit einer Maske versehen.

Zum Abdecken der Halbzeuge kommen in den meisten Fällen « Resistauflagen » (Photolacke, Photoresists) und zwar « Negativ-Resists oder « Positiv-Resists in Betracht. Sie sind allgemein bekannt (s. beispielsweise Günther Hermann, « Leiterplatten, Herstellung und Vorbehandlung •, S. 98-103 und 125-127).

Im ersten Fall werden nach dem Belichten die unbelichteten Teile mit einem geeigneten Lösungsmittel entfernt, im zweiten Fall die belichteten Teile. Zur Herstellung von Reliefs für die Elektronik bzw. für die Mikroelektronik können eine Reihe von speziellen Resistsystemen verwendet werden. In diesem Zusammenhang seien die mit Hilfe von UV-Strahlung, Elektronenstrahlung und Laserstrahlung härtbaren Resistsysteme erwähnt (vgl. DE-A 2 007 267, DE-A 2 454 879 und DE-A 2 507 874).

Zum Herauslösen der nicht vernetzten Teile der Resistauflage eignen sich übliche organische Lösungsmittel, in denen das Präpolymere der Lackauflagen gut löslich ist.

Das Aufbringen der Reliefmaske kann auch durch Siebdrucken, Beschichten oder Bestempeln erfolgen.

Als Substrate für das erfindungsgemäße Verfahren eignen sich Platten, vorzugsweise mit Normlöchern versehene Platten aus glasfaser- und glasmattenverstärkten Epoxidharzen (s. beispielsweise Kunststoffhandbuch, Prof. R. Vieweg, XI, S. 180-246, Carl Hanser Verlag, München (1971)), fluorhaltigen Polymerisaten (s. beispielsweise o. a. Literaturstelle S. 673-674) wie PTFE (Polytetrafluorethylen), wärmehärtbaren Kunststoffen wie Phenol-Formalin- und/oder Melaminharze (s. beispielsweise Prof. R. Vieweg « Kunststoff-Handbuch » X, S. 19-59 und 63-128), Polypropylen, Polyethylen, ABS-(AcrylnitrilButadien-Styrol)-Misch- oder Pfropfcopolymerisate und Polykondensate (z. B. Polycarbonate, aromatische und/oder aliphatische Polyamide, Polyester, aromatische und/oder aliphatische Polyamide bzw. Polyamid-Imide und deren Mischung- oder Cokondensate).

Die Polymerplatten müssen im Einzelfall vor der Metallisierung mit einem geeigneten Quellmittel angequollen werden.

Zur Behandlung von Platten auf der Basis von Polyamidkondensaten werden beispielsweise Lösungen eines Gemisches von Halogeniden von Elementen der 1. und/oder 2. Hauptgruppe des Periodensystems mit Salzen aus schwachen anorganischen Basen und starken anorganischen Säuren eingesetzt.

Geeignete Halogenide von Elementen der 1. und 2. Hauptgruppe sind insbesondere die Chloride ; bevorzugt sind LiCI, BeCl₂, MgCl₂ und CaCl₂.

Geeignete Salze schwacher Basen und starker Säuren sind Sulfate, Nitrate und vor allem Chloride von Metallen der 3. und 4. Haupt- und Nebengruppe sowie von Nichtedelmetallen der 6.-8. Nebengruppe. Bevorzugt sind FeCl₂, FeC1₃, TiCl₃, TiCl₄, BCI₃ und insbesondere AICI₃.

Geeignete Quell- und Lösungsmittel sind solche wie sie in üblichen Handbüchern über Polyamide beschrieben sind (vgl. z. B. « Die Polyamide von Hopff. Müller, Wegner, Springer-Verlag (1954), sowie « Polymer Handbook » von Brandrup et al, New York, Band IV (1975) sowie « Kunststoff handbuch von Vieweg/Müller ; Band IV (1966)). Beispielsweise seien genannt : niedrige aliphatische und araliphatische Alkohole, wie z. B. Methanol, Ethanol, Isopropanol, n-Propanol, n-Butanol, Benzylalkohol und Phenylethylalkohol. Besonders bevorzugt ist Methanol. Auch Dimethylsulfoxid und amidgruppenhaltige Lösungsmittel wie Formamid und Dimethylformamid kommen in Betracht. Selbstverständlich sind auch Mischungen dieser Lösungsmittel einsetzbar.

Ein besonders bevorzugtes Quellmittelsystem ist eine Lösung von CaCI₂/AICI₃-Gemisch in Methanol.

Gewünschtenfalls können auch übliche Polyamidweichmacher (0,2-10 Gew.-%, bzw. 0,5-5 Gew.-%, bezogen auf die gesamte Flüssigkeitsmenge) zugesetzt werden. Beispielshaft seien Benzolsulfonsäuremonoethylamid, p-Toluolsulfonsäureamid, Dioxidiphenylsulfon und Dibenzylalkohol genannt.

Gemäß einer bevorzugten Verfahrensvariante können die Arbeitsgänge « Aktivieren » und « Anqueilen » kombiniert werden, indem man den Aktivator in dem Quellmittel löst und dieses System zur Anwendung bringt.

Nach der Lösungsmittelbehandlung werden die Platten von anhaftendem Lösungsmittel befreit.

Das geschieht im allgemeinen durch Verdampfen, gegebenenfalls unter reduziertem Druck. Höher siedende Lösungsmittel werden zweckmäßigerweise durch Extraktion oder Spülen mit niedrigsiedenden Lösungsmitteln entfernt.

Werden Fluorpolymerisate als Substrate eingesetzt, geht man vorzugsweise bei der Durchführung dieser Variante so vor, daß man diese Polymerisate durch Tauchen in einer organischen, vorzugsweise wasserfreien, Lösung wie THF (Tetrahydrofuran), Benzol und Toluol, die zusätzlich eine alkaliorganische Verbindung mit einem einsamen, zur Bildung von einem Carbanion oder Carbkation befähigten Elektronenpaar enthält, behandelt. In diesem Zusammenhang sei auf die Literaturstellen « N. D. Scott et al. : Am. Soc. 58, 2443 (1936) ; N. D. Scott : USP 2 181 771 ; M. Szwar : Nature 178, 1168 (1956) : M. Szwarc : Am. Soc. 78, 2656 (1956) hingewiesen. Wobei Naphthalinnatrium, Naphthalinlithium, Benzollithium, Benzolnatrium, Biphenyl-, Triphenyl- und Butyl-lithium bzw. natrium besonders zu bevorzugen sind. Die Konzentration der alkaliorganischen Verbindungen soll 0,01 bis 250, vorzugsweise 2,5-100, besonders bevorzugt 5-75 g pro Liter Lösemittel betragen.

Die zur Herstellung von erfindungsgemäßen Basismaterialien ebenso einsetzbaren Duroplaste auf der Basis von Phenol-, Epoxid- und Melaminharzen können selbstverständlich mit einem Haftvermittlerlack (s. beispielsweise G. Hermann, Leiterplatten, Herstellung und Vorbereitung. S. 164-168, Eugen G. Lenze Verlag, Sauigau/ Württ. (1978)), der eine kautschukelastische Komponente enthält, beschichtet werden. Ebenso können sie nach ihrer Aktivität zur Erhöhung der Abzugsfestigkeit der im letzten Schritt abgeschiedenen Metallschicht in für die ABS-Polymerisate üblichen Löse- oder Quellmitteln (s. beispielsweise « Polymer Handbook Brandrup et al. New York, Band IV (1975)) bzw. in oxidierend wirkenden Medien behandelt werden.

Die vorbehandelten und aktivierten Basisplatten müssen durch Reduktion sensibilisiert werden. Dazu können bevorzugt die in der Galvanotechnik üblichen Reduktionsmittel, wie Hydrazinhydrat, Formaldehyd, Hypophosphit oder Borane verwendet werden. Natürlich sind auch andere Reduktionsmittel möglich. Bevorzugt wird die Reduktion in wäßriger Lösung durchgeführt. Es sind aber auch andere Lösungsmittel wie Alkohole, Ether, Kohlenwasserstoffe einsetzbar. Selbstverständlich können auch Suspensionen oder Aufschlämmungen der Reduktionsmittel verwendet werden.

Die so sensibilisierten Oberflächen können direkt zur stromlosen Metallisierung eingesetzt werden. Es kann aber auch erforderlich sein, die Oberfläche durch Spülen von den Reduktionsmittelresten zu befreien.

Eine ganz besonders bevorzugte Ausführungsform des erfindungsgemäßen Verfahrens besteht darin, daß die Reduktion im Metallisierungsbad gleich mit dem Reduktionsmittel der stromlosen Metallisierung durchgeführt wird. Diese Ausführung stellt eine bisher nicht mögliche Vereinfachung der stromlosen Metallisierung dar.

Diese Ausführungsform ist ganz besonders für die bevorzugt einzusetzenden aminboranhaltigen Nickelbäder oder formalinhaltige Kupferbäder geeignet.

Als in dem erfindungsgemäßen Verfahren einsetzbare Metallisierungsbäder kommen handelsübliche Bäder von Nickelsalzen, Cobaltsalzen, Kupfersalzen, Gold- und Silbersalzen oder deren Gemische in Betracht.

Für die galvanische Verstärkung kommen folgende Metalle in Frage :
Ni, Co, Cu, Ag, Al, Cr und Au. Bevorzugt ist Cu.

Halbzeuge, d. h. die nach beliebigen Methoden mit einer stromlos-naßchemischen Dünnschichtmetallauflage versehenen Polymerplatten, auf der Basis von Polyamiden und Fluorpolymerisaten sind bisher nicht in der Literatur beschrieben worden und deshalb ebenfalls Gegenstand der Erfindung:
Die Halbzeugmaterialien zur Herstellung von Leiterplatten sollen folgende Eigenschaften aufweisen :
   1. Sie sollen im aktivierten Zustand an der Luft gegenüber Feuchtigkeit stabil sein.
   2. Ihre Aktivatorauflage soll nicht während des Aufbringens bzw. des Entwickelns von Fotoresistauflagen von der Oberfläche entfernbar oder gar desaktivierbar sein.
   3. Ihre Aktivatorauflage soll nicht während einer Quell- oder Oxidantieneinwirkung von der Oberfläche entfernt bzw. desaktiviert werden.
   4. Ebenso darf die Reliefauflage während des Quell- oder Abbauvorganges von der Materialoberfläche nicht abgeschwemmt werden.
   5. Die Abzugsfestigkeit der Metallauflage nach DIN 53 494 soll mindestens 25, vorzugsweise 50 N/25 mm betragen.
   6. Bei der Sensibilisierung bzw. Metallisierung dürfen keine Liganden freiwerden, die die Metallisierung- oder Sensibilisierungsbäder vergiften.

Die Weiterverarbeitung dieser Halbzeuge zu Leiterplatten durch partielles Maskieren, gegebenenfalls galvanische Verstärkung bis zu 50 µm und Herauslösen der nicht benötigten Metallbereiche mit geeigneten Ätzlösungen erfolgt nach üblichen Methoden.

Grundsätzlich bieten sich für die Weiterverarbeitung zwei Varianten an.

Die erste ist dadurch gekennzeichnet, daß man die nicht-maskierten Bereiche auf dem Halbzeug mit der Ätzlösung herauslöst. Auf diese Weise erhält man Leiterplatten mit einer verhältnismäßig dünnen Metallauflage, nämlich maximal 10 µm.

Die bevorzugte Verfahrensweise besteht dem gegenüber darin, daß man die nicht-maskierten Bereiche galvanisch bis maximal 50 J.l.m verstärkt und gegebenenfalls anschließend mit einer Zinnauflage schützt, bevor die Maske und die darunterliegende Dünnschichtauflage mit Hilfe einer Ätzlösung abgetragen werden.

Selbstverständlich können die nach dem besagten Verfahren abgeschiedenen Metallauflagen auch nach dem Differenzätzverfahren rasterförmig entwickelt werden.

### Beispiel 1

Eine 200 x 200 x 1 mm starke glasfaserverstärkte (30%) und mit Normlöchern versehene Kunststoffplatte aus Polyamid-6 wird 5 Minuten in einer Lösung von 1 g 4-Cyclohexen-1,2-dicarbonsäure- anhydridpalladium (11) chlorid in 1 1 CH₂Cl₂ bei Raumtemperatur (RT) aktiviert, getrocknet und in einem Bad, welches

enthält, 5 Minuten bei RT behandelt. Anschließend wird die Platte in einem Bad, bestehend aus

5 Min. bei RT sensibilisiert, mit destilliertem Wasser gespült und dann in einem handelsüblichen Verkupferungsbad bei 30 °C bis zu einer Metallauflage von ca. 1 µm verkupfert.

Die galvanische Verstärkung dieser Auflage bis zu einer Gesamtschichtdicke von 5 µm erfolgt in einem üblichen Galvanisierungsbad.

Die so hergestellte Dünnschichtplatte wird mit Hilfe eines Siebdrucklackes auf der Basis eines Styrolbutadiencopolymerisats, welche freie kammförmige Bahnen von etwa 500 µm Breite aufweist, bedeckt und dann in einem Bad, welches aus

besteht, 10 Min. nachbehandelt.

Man erhält eine durchkontaktierte Leiterbahnplatte mit 500 µm breiten und 4,0 µm starken Leiterbahnen. Die Metallauflage haftet an der Substratoberfläche so gut, daß sie trotz einer 1-minütiger Nachbehandlung bei 265 °C in einem Trockenschrank nicht von der Polymeroberfläche zu entfernen ist.

### Beispiel 2

Eine 200 x 200 x 1 mm große handelsübliche kautschukgepfropfte Polyamid-6-Platte wird mit 0,2 mm großen Löchern versehen, in einem Bad aus 1 Itr. CH₂C1₂ und 0,9 g Mesityloxid-palladiumchlorid im Verlaufe von 4 Minuten bei 18 °C aktiviert, getrocknet, in einem Bad aus

bei 20 °C 5 Minuten behandelt, gemäß Beispiel 1 sensibilisiert und dann in einem handelsüblichen Verkupferungsbad auf dem chemischen Wege verkupfert.

Nach etwa einigen Minuten färbt sich die Probenoberfläche dunkel und nach ca. 30 Min. wird eine gut elektrisch leitende Cu-Auflage abgeschieden. Diese wird auf galvanischem Wege auf ca. 7,5 µm verstärkt.

Die so hergestellte Dünnschichtleiterplatte wird mit einer UV-härtbaren Lack auf der Basis von oligomerem 1,4-Polyisopren (ca. 5 gew.-%ig in Xylol) der Fa. Agfa Gevaert AG, Leverkusen) besprüht und dann getrocknet. Nach einer Woche wird die Halbzeugoberfläche mit einer Fotomaske bedeckt und mit Hilfe von UV-Bestrahlung partiell vernetzt. Der nicht vernetzte Präpolymeranteil wird nach Entfernen der Maske vom Probekörper in Methanol (reinst) entfernt. Anschließend wird die Dünnschichtplatte bei 25 °C in einem Bad aus

bildmäßig entwickelt.

Man erhält eine durchkontaktierte Leiterplatte mit 40 µm breiten und 7,5 µm starken Leiterbahnen. Die Abzugsfestigkeit der Metallauflage gemessen nach DIN 53 494 beträgt ca. 60 N/25 mm und besteht den 15 sekundigen Lötbadtest bei 255 °C.

Eine 200 x 200 x 1 mm große handelsübliche Polytetrafluorethylen-Folie wird mit Normlöchern versehen und in einer Lösung, welche aus

angesetzt wird, 5 Min. vorbehandelt.

Anschließend wird die Platte mit Methanol neutralgewaschen und dann in einem Bad, welches aus

0,9 g n-3-Hepten-2-on-palladiumchlorid

1 000 ml CC1₂ = CHCI besteht, bei 30 °C 6 Minuten behandelt und anschließend getrocknet. Die so aktivierte Platte wird in einem Bad, welches aus

besteht bei RT 5 Min. sensibilisiert, gewaschen und dann in einem handelsüblichen Vernickelungsbad vernickelt.

Nach etwa zwei Minuten färbt sich der Versuchskörper silbergrau und nach ca. 20 Min. wird eine elektrisch gut leitende Ni-Auflage abgeschieden, die mit galvanischem Silber auf 3,5 µm verstärkt wird.

Die so hergestellte Dünnschichtplatte wird mit einem UV-härtbaren Resistlack beschichtet, getrocknet und anschließend mit einer Photomaske bedeckt bzw. mit Hilfe von UV-Bestrahlung partiell vernetzt. Der nicht vernetzte Präpolymeranteil wird nach Entfernen der Maske vom Basismaterial in einer handelsüblichen Entwicklerlösung entfernt. Anschließend wird die Platte in der in Beispiel 1 angegebenden Metallätzlösung nachbehandelt.

Man bekommt eine durchkontaktierte Leiterplatte. Die Metallauflage haftet an der Polymeroberfläche so gut, daß sie die Temperatur nach DIN 53 436 besteht. Diese Platte läßt sich in einem handelsüblichen Zinn-Lötbad problemlos bei erhöhter Temperatur (250-260 °C) in Verlaufe von einigen Minuten löten.

### Beispiel 4

Eine 200 x 300 mm große aromatische Polyimidfolie (Kapton^{(R)}) wird gemäß Beispiel 1 mit Löchern versehen, in einer Lösung, welche aus 1,0 g 4-Cyclohexen-1,2-dicarbonsäureimid-palladiumchlorid und 1 Itr. CH₂C1₂ besteht aktiviert, gemäß Beispiel 1 sensibilisiert, metallisiert und dann die Metallauflage gemäß Beispiel 2 entwickelt.

Man erhält eine Leiterplatte, deren Metallauflage an der Substratoberfläche so gut haftet, daß sie trotz einer 1 minütigen Nachbehandlung in einem handelsüblichen Lötbad bei 250 °C nicht von der Polymeroberfläche zu entfernen ist.

### Beispiel 5

Eine 100 x 100 x 1 mm große 40 % mineralfüllstoffverstärkte Polymerplatte aus Polyamid-6 wird in einem Bad aus 0,8 g 4-Cyclohexen-1,2-dicarbonsäure-imid-palladium(II)-chlorid, 1 500 ml Methanol, 120 g CaC1₂ und 3 g AICI₃ bei 30 °C 5 Minuten haftaktiviert. Anschließend wird die Platte in einem Bad, bestehend aus 1 200 ml Ethanol, 24 ml NH₃-Lösung (25 %ig) und 500 ml 2n-DMAB (Dimethylaminboran)-Lösung 5 Min. sensibilisiert, gewaschen, in einem handelsüblichen naßchemischen Verkupferungsbad mit einer ca. 5 µm starken Cu-Auflage verkupfert und dann mit einem UV-härtbaren Resistfilm der Fa. BASF AG beschichtet. Nun wird diese Halbzeugoberfläche mit einer Photomaske, welche freie, durchgehende Bahnen von ca. 200 µm aufweist, bedeckt und mit Hilfe von UV-Bestrahlung partiell vernetzt. Der nicht vernetzte Präpolymeranteil wird nach Entfernen der Maske vom Basismaterial in einer handelsüblichen Entwicklerlösung entfernt. Danach wird die freie Metalloberfläche auf galvanischem Wege mit einer 35 µm starken Cu-Auflage und anschließend mit einer 2 µm starker Zinn-Auflage versehen. Nun wird der Polymer-Metall-Verbundwerkstoff in Methylenchlorid von der polymeren Resistauflage befreit und 35 Minuten in einer Cu-Ätzlösung bestehend aus 100 ml HCI (37 %ig), 30 ml H₂0₂ (40 %ig) und 1 000 ml H₂0 nachbehandelt.

Man erhält eine elektrische Leiterplatte mit 200 µm breiten und ca. 42 µm starken durchgehenden Leiterbahnen bestehend aus ca. 5 ₄m chemischen und ca. 35 µm galvanischem Kupfer bzw. aus ca. 1 µm galvanischen Zinn. Die Metallauflage haftet an der Substratoberfläche so gut, daß sie trotz einer zweistündigen Nachbehandlung bei 160 °C nicht von der Polymeroberfläche zu entfernen ist.

### Beispiel 6

### 4-Cyclohexen-1,2-dicarbonsäureimid-palladium-(II)-chlorid

10 g 4-Cyclohexen-1,2-dicarbonsäureimid werden in der fünffachen Menge Dimethylformamid gelöst, im Verlaufe von 3 Stunden mit der äquimolaren Menge Acetonitrilpalladiumdichlorid bei 45 °C versetzt. DMF und Acetonitril werden bei 45 °C/25 mbar abestilliert. Man erhält mit 95 %iger Ausbeute einen gelb-bräunlichen Feststoff vom Schmelzpunkt 102 °C.

### Beispiel 7

Eine mit Löchern versehene Polyamidplatte wird gemäß Beispiel 5 aktiviert und mit einem UV-härtbaren Resistfilm (^{®} Nylotron LN der Firma BASF AG) beschichtet. Nun wird die Substratoberfläche mit einer Maske bedeckt, mit Hilfe von UV-Bestrahlung partiell vernetzt. Der nicht vernetzte Präpolymeranteil wird nach Entfernen der Maske von der Plattenoberfläche durch Behandeln mit 1,1,1-Trichlorethan entfernt. Danach wird der Probekörper nach Beispiel 1 in einer methanolischen Lösung gequollen, sensibilisiert, mit destilliertem Wasser gespült und dann in einem handelsüblichen Verkupferungsbad bei 60 °C bis zu einer Metallauflage von ca. 17,5 µm partiell verkupfert.

Man erhält eine fertige Leiterplatte, deren Cu-Auflage so gut an der Plattenoberfläche haftet, daß sie trotz einer eintägigen Nachtemperung bei 140 °C nicht von der Plattenoberfläche zu entfernen ist.

## Patentansprüche

1. Verfahren zur Herstellung von Leiterplatten durch naßchemische Metallisierung von Basisplatten mit Hilfe von metallorganischen Aktivatoren, dadurch gekennzeichnet, daß man
a) die Basisplatten ohne vorherige Ätzung mit einer Lösung von 0,01-10 g/I einer Komplexverbindung von Pd, Au, Pt oder Ag mit einem konjugierten Dien, a,ß-ungesättigten Keton 4-Cyclohexen-1,2-dicarbonsäureanhydrid oder 4-Cyclohexen-1,2-dicarbonsäureimid aktiviert,
b) auf den so aktivierten Platten naßchemischstromlos oder kombiniert naßchemisch-stromlos/ galvanisch eine elektronisch leitfähige Metallauflage mit einer Schichtdicke von 0,05-10 µm und einer Abzugsfestigkeit nach DIN 53 494 von mindestens 25 N/25 mm aufbringt und
c) die auf diese Weise metallisierten Basisplatten, die sog. Halbzeuge, in üblicher Weise zu Leiterplatten weiterverärbeitet..

2. Verfahren nach Anspruch 1, dadurch gekennzeichnet, daß das Aktivatorsystem außerdem ein Quellmittel für die Basisplatten enthält.

3. Verfahren nach Anspruch 1 oder 2, dadurch gekennzeichnet, daß das Quellmittel eine Lösung von CaCl₂/AlCl₃ Methanol ist.

## Claims

1. Process for the manufacture of printed circuits by the wet-chemical metallizing of baseboards with the aid of organometallic activators, characterized in that
a) the baseboards are activated, without prior etching, with a solution of 0.01-10 g/I of a complex compound of Pd, Au, Pt or Ag with a conjugated diene, α,β unsaturated ketone, 4-cyclohexene-1,2-dicarboxylic anhydride or 4-cyclohexene-1,2-dicarboxylic imide,
b) an electronically conductive metal coating with a layer thickness of 0.05-10 µm and a stability to separation of at least 25 N/25 mm according to DIN 53 494 is applied to the boards activated in this way, by a wet chemical-electroless method or a combined wet chemical-electroless/electroplating method, and
c) the baseboards metallized in this way, i.e. the so-called semi-finished products, are further processed in the customary manner to produce printed circuits.

2. Process according to Claim 1, characterized in that the activator system also contains a swelling agent for the baseboards.

3. Process according to Claim 1 or 2, characterized in that the swelling agent is a solution of CaCI₂/AICI₃ in methanol.

## Revendications

1. Procédé de production de plaquettes de circuits imprimés par métallisation par voie chimique humide de plaquettes de support à l'aide d'activateurs organométalliques, caractérisé en ce que :
a) on active les plaquettes de support sans décapage préalable avec une solution de 0,01 à 10 g/I d'un composé complexe de palladium, d'or, de platine ou d'argent avec un diène conjugué, une cétone à non-saturation α,β, l'anhydride d'acide 4-cyclohexène-1,2-dicarboxylique ou l'imide d'acide 4-cyclohexè- ne-1,2-dicarboxylique,
b) on applique sur les plaquettes ainsi activées par voie chimique humide sans passage de courant ou, de façon combinée par voie chimique humide sans passage de courant et par voie galvanique, une couche de métal électroniquement conductrice d'une épaisseur de couche de 0,05 à 10 µm et ayant une résistance à l'arrachement selon la norme DIN 53 494 d'au moins 25 N/25 mm et
c) on poursuit le traitement des plaquettes de support ainsi métallisées, c'est-à-dire les demi- produits, d'une manière classique jusqu'à l'obtention de plaquettes de circuits imprimés.

2. Procédé suivant la revendication 1, caractérisé en ce que le système activateur contient en outre un agent gonflant pour les plaquettes de support.

3. Procédé suivant la revendication 1 ou 2, caractérisé en ce que l'agent gonflant est une solution méthanolique de CaCI₂/AICI₃.
